# FASCICULE DE BREVET EUROPEEN

(11) **EP 3 250 722 B1**
(45) Date de publication et mention de la délivrance du brevet: **12.09.2018**
(21) Numéro de dépôt: 16703341.4
(22) Date de dépôt: 14.01.2016
(51) Int. Cl.: C22C 21/02, C22C 21/08, C22C 21/04, B21J 5/02

(54) **PROCEDE D'OBTENTION D'UNE PIECE EN ALLIAGE D'ALUMINIUM BAS SILICIUM**
VERFAHREN ZUR GEWINNUNG EINES TEILS MIT SILICIUMARMER ALUMINIUMLEGIERUNG
PROCESS FOR OBTAINING A LOW SILICON ALUMINIUM ALLOY PART

(30) Priorité: 29.01.2015 FR 1550700
(43) Date de publication de la demande: 06.12.2017
(73) Titulaire: Saint Jean Industries, 69220 Saint-Jean d'Ardières (FR)
(72) Inventeur: EPALE, Romain, 69400 Villefranche sur Saone (FR); DI SERIO, Emile Thomas, 69840 Chenas (FR)
(74) Mandataire: Cabinet Laurent & Charras
(86) Numéro de dépôt international: PCT/FR2016/050069
(87) Numéro de publication internationale: WO 2016/120541

(56) Documents cités:
- EP-A1- 0 987 344
- US-A1- 2005 155 676
- US-A1- 2010 288 401
- Perrier, F. et al.: "RESPONSE TO THE ARTICLE: EFFECT OF PROCESS ROUTE ON THE STRUCTURE, TENSILE AND FATIGUE PROPERTIES OF ALUMINIUM ALLOY AUTOMOTIVE STEERING KNUCKLES", INTERNATIONAL FOUNDRY REASEARCH Casting process International Foundry Research, 1 janvier 2014 (2014-01-01), XP055204047, Extrait de l'Internet: URL:http://www.st-ji.com/images/stories/pu blications_techniques/2014-international-f oundry-research.pdf [extrait le 2015-07-22]
- ANYALEBECHI, P.A.: "EFFECT OF PROCESS ROUTE ON THE STRUCTURE, TENSILE AND FATIGUE PROPERTIES OF ALUMINIUM ALLOY AUTOMOTIVE STEERING KNUCKLES", EFFECT OF PROCESS ROUTE ON THE STRUCTURE, TENSILE AND FATIGUE PROPERTIES OF ALUMINIUM ALLOY AUTOMOTIVE STEERING KNUCKLES International Foundry Research, 1 janvier 2011 (2011-01-01), XP055204046, Extrait de l'Internet: URL:http://www.researchgate.net/profile/Pr incewill_Anyalebechi/publication/236019996 _Effect_of_Process_Route_on_the_Structure_ Tensile_Fatigue_Properties_of_Aluminum_All oy_Steering_Knuckles/links/54a2c5a20cf267b db9042723.pdf?disableCoverPage=true [extrait le 2015-07-22]

## Description

L'invention se rattache au secteur technique de la fonderie, pour la fabrication de pièces aluminium, notamment dans le domaine de l'automobile, de l'aéronautique et plus généralement, tous types d'industries.

Il existe de nombreux alliages dit « bas silicium ». Ces alliages présentent de hautes caractéristiques mécaniques après traitement thermique T6 (Rp_{0,2} 300 MPa ; A% 8 %). Ils sont rassemblés dans la série 6000 (Al-Mg-Si) de la classification des alliages d'aluminium. Les plus connus sont les 6082, 6061, 6151. De nombreuses compositions existent également avec des teneurs semblables aux alliages normés, parmi lesquelles on peut citer par exemple les documents EP 0 987 344 et US 2010/0288401 A1.

Les alliages cités ont été développés pour l'obtention de produits semi-finis (billettes ou lingots pour forge ou laminage) destinés à être transformés lors d'opérations à chaud ou à froid avec de grands taux de déformation (> 50 %). De plus les géométries de ces produits semi-finis sont simples (barre, barreau ou lingot) ce qui permet de solidifier ces alliages avec un minimum de défauts en utilisant des procédés avec de hautes vitesses de solidification. Ces géométries et ces procédés conduisent selon des techniques aujourd'hui maîtrisées, à des produits semi-finis exempts de défauts parmi lesquels on peut citer : retassures, criques, macro-ségrégations, macro-précipitations (prévient la formation de précipités trop grossiers, >100 µm).

A partir de cet état de la technique, le problème posé que se propose de résoudre l'invention est de pouvoir réaliser des pièces répondant à des normes de qualité et de sécurité élevées, et susceptibles d'avoir des formes complexes.

Pour résoudre ce problème, l'objet de l'invention porte sur un procédé de fabrication d'une pièce en alliage d'aluminium bas silicium, type 6000.

Plus particulièrement, l'invention concerne un procédé d'obtention d'une pièce en alliage d'aluminium bas silicium, comprenant du silicium à un taux compris entre 0,5 et 3 %, du magnésium à un taux compris entre 0,65 et 1 %, du cuivre à un taux compris entre 0,20 et 0,40 %, du manganèse à un taux compris entre 0,15 et 0,25 %, du titane à un taux compris entre 0,10 et 0,20 %, et du strontium à un taux compris entre 0 et 120 ppm, selon lequel :
- on coule dans un moule ledit alliage pour obtenir la pièce,
- après la coulée, on démoule la pièce constituant une préforme encore chaude,
- on refroidit ladite préforme que l'on soumet ensuite à une opération apte à la réchauffer à une température comprise entre 470 °C et 550 °C.
- on positionne ladite pièce entre deux coquilles d'une matrice définissant une empreinte de dimensions sensiblement égales, mais inférieures à celle du moule,
- on presse fortement les deux coquilles l'une contre l'autre pour exercer sur la pièce disposée entre lesdites coquilles un effet combiné de pressage et de corroyage superficiel.

La présente invention a également pour objets :
- la mise en oeuvre du procédé ci-dessus dans le domaine automobile ou dans le domaine aéronautique ;
- l'utilisation d'une pièce obtenue par le procédé mentionné ci-dessus, dans le domaine automobile ; et
- l'utilisation de l'alliage dans le procédé mentionné ci-dessus, dans le domaine aéronautique.

Dans une forme de réalisation du procédé, après refroidissement de la préforme, cette dernière est réchauffée en étant disposée dans un four tunnel.

Il résulte de ces caractéristiques que l'opération de fonderie suivie de la forge en une étape de la préforme ne présentent pas les mêmes paramètres de températures, vitesse de solidification, taux de déformation, température de forge que les procédés de l'état antérieur de la technique.

L'alliage revendiqué répond à ces contraintes et permet d'obtenir des pièces avec une qualité satisfaisante, tout particulièrement si celles-ci relèvent d'une obligation de sécurité (pièce de liaison au sol = pièces de sécurité).

Parmi ces contraintes, on note, à titre d'exemples :
- la géométrie de la préforme, contrairement à des barreaux ou des lingots, comprend dès sa conception les ébauches des zones fonctionnelles de la pièce et peut donc avoir une géométrie complexe comprenant des nervures ou des variations de section conduisant à des masses isolées de métal liquide. Ces masses isolées peuvent être « tolérées » en augmentant le taux de silicium (type AS7G03, alliage standard de fonderie). Une diminution de ce taux rend l'alliage plus sensible lors de la solidification et conduit à des défauts de retassure (porosités) plus nombreux et d'un volume plus important.
- l'intervalle de solidification, qui est défini par la différence entre la température de liquidus et la température eutectique de l'alliage considéré. Pour un alliage, type AS7G03 modifié au strontium, cet intervalle est de 50 °C env. (611 °C - 562 °C). Pour un alliage bas silicium type 6000, il est de l'ordre de 90 °C (655 °C - 562 °C) en retenant la précipitation des Mg₂Si macroscopiques (ou du silicium) comme pseudo palier eutectique. Un intervalle de solidification grand conduit à une zone pâteuse plus étendue à travers la pièce, de sorte qu'il devient plus difficile de diriger le front de solidification pour réduire les défauts comme cela se fait traditionnellement et presque naturellement avec un alliage AS7G03.
- l'AS7G03 a une sensibilité presque nulle à la crique du fait de la grande quantité d'eutectique qui va pouvoir combler les criques qui apparaissent lors du retrait en solidification. Ce n'est pas le cas d'un alliage bas silicium, qui comporte très peu d'eutectique ce qui entraine une forte sensibilité à la crique et demande d'adapter la composition et de maîtriser les gradients thermiques de solidification.

Il est également nécessaire d'ajuster la composition chimique pour obtenir le meilleur compromis entre les paramètres de fonderie, de forge, de traitement thermique et les caractéristiques mécaniques voulues sur pièces finies. Dans ce but on détaille ci-après chacun des éléments de l'alliage, leur teneur et les effets ayant conduit à retenir ces valeurs :
Le taux de silicium est compris entre 0,5 et 3 %. Un taux de silicium inférieur à 1%, conduit aux limites élastiques et allongements les plus élevés. Cependant, il s'agit du taux pour lequel l'alliage est le plus sensible à la crique et a la plus faible coulabilité. Il est donc nécessaire de pouvoir adapter le taux de silicium en fonction de la géométrie de la pièce. Des géométries complexes demanderont un taux plus élevé afin de réduire cette sensibilité à la crique. Le taux maximum de 3% correspondant à un taux au-delà duquel l'allongement et la limite élastique deviennent trop faibles pour qu'il soit toujours intéressant de produire avec un alliage de ce type.

Le taux de magnésium est compris entre 0, 65 et 1 %. Ce taux permet d'optimiser la densité de précipités Mg₂Si dans la matrice aluminium. Il compense la diminution du taux de silicium tout en ayant un minimum de précipités Mg₂Si macroscopiques qui sont endommageant et doivent être dissouts ou transformés lors du traitement thermique. Si les précipités sont trop nombreux, ou trop gros, le traitement thermique n'aura qu'un faible effet pour leur dissolution, la taille critique de dissolution ayant été dépassée.

Le taux de cuivre est compris entre 0,20 et 0,40 %. Ce taux permet la formation de précipités Al₂Cu dans la matrice et l'absence totale de précipités Al₂Cu macroscopiques. L'absence de ces précipités macroscopiques permet de conserver des températures de forge élevées et ainsi de minimiser les efforts de forge (qui est réalisée en une seule étape). En effet, les principaux précipités formés en présence de cuivre sont Al₂Cu et AlMgSiCu fondant respectivement à 490 °C et 525 °C, leur présence empêcherait de forger à des températures plus élevées sans risque de brûlure de l'alliage qui rendrait les pièces inutilisables. Cette dégradation s'apparente à une destruction de l'alliage. Un taux de cuivre plus élevé augmente aussi la sensibilité à la crique de l'alliage, car il reste un eutectique à solidifier à des températures faibles (490 °C ou 525 °C) pour lesquels les contraintes mécaniques (liées au retrait de solidification) exercées sur la pièce sont importantes.

Le taux de manganèse est compris entre 0,15 et 0,25 %. Ce taux évite la formation de précipités AlFeSi sous forme β (plaque très endommageante) et permet de former plutôt des précipités AlFeMnSi sous forme α (écriture chinoise moins endommageante). Ceci permet de maximiser l'allongement sur pièce finie résultant du procédé Cobapress. Cet effet est le plus souvent utilisé avec des quantités plus importantes de manganèse et de fer, ces deux éléments conduisant à un fort durcissement de l'alliage mais également à de plus gros précipités lors de la solidification. Ces gros précipités sont pénalisants pour un bon allongement. Cependant, l'alliage selon l'invention est destiné, comme indiqué, au procédé Cobapress, selon lequel on forge en une seule étape, qui ne présente pas les grandes déformations rencontrées en forge, laminage ou extrusion. Ces grandes déformations permettent de fragmenter ces gros précipités et de les rendre beaucoup moins endommageant tout en conservant leur effet durcissant. Dans le cas de l'alliage, selon l'invention, il convient de minimiser dès la coulée l'impact des précipités à base de fer sur les caractéristiques mécaniques. En effet, leur morphologie ne sera plus modifiée, la forge en une étape ne déformant pas suffisamment la pièce pour changer leur morphologie. Enfin, ce taux de manganèse est adapté aux vitesses de refroidissement obtenues lors de la coulée en moule permanent, en regard de ces vitesses, il favorise la formation de précipités AlFeMnSi sous-forme α.

Le taux de titane est compris entre 0,10 et 0,20 %. Ce taux est nécessaire pour une germination efficace des grains et une taille de grain fine qui a un effet important sur les caractéristiques mécaniques de ces alliages.

Le taux de strontium est compris entre 0 et 120 ppm. Ce taux est nécessaire pour avoir une solidification fibreuse des faibles quantités d'eutectique qui se forment. Ceci se produit majoritairement pour des taux de silicium supérieurs à 1,5 %.

On a vu que la composition de cet alliage est adaptée pour conduire à une solidification qui permettra de maximiser les caractéristiques mécaniques malgré les faibles niveaux de déformation rencontrés lors du procédé Cobapress.

Toutefois, des défauts de solidification persistent, défauts de solidification intergranulaire de retassure localisée aux joints de grains avec une morphologie ramifiée et diffuse qui fragilise la pièce de fonderie.

L'opération de forge Cobapress permet de refermer et de ressouder ces défauts avec une maîtrise en conception du taux de déformation. Le couple température/déformation permet une ressoudure des défauts. Le tableau, ci-dessous, présente les caractéristiques mécaniques sur pièce de fonderie et sur pièces, selon le procédé Cobapress, après traitement thermique T6 de l'alliage bas silicium. On peut noter l'amélioration de limite à rupture Rm et de l'allongement à rupture :

| **ETATS** | **Rp0,2 [Mpa]** | **Rm [Mpa]** | **A% [%]** |
|---|---|---|---|
| Fonderie AlMgSiCu + T6 | 300 | 315 | 1,3 |
| cobapress™ AlMgSiCu + T6 | 300 | 340 | 8 |

| | | | |
|---|---|---|---|
| Rp = Limite élastique Rm = Résistance mécanique A% = Allongement | | | |

Enfin, cette composition permet de diminuer la complexité du traitement thermique usuel pour des alliages type Al-Mg-Si-Cu. Le taux de silicium, les vitesses de solidification et l'affinage du grain conduisent à des précipités macroscopiques Mg₂Si dont la taille et la morphologie facilite la dissolution lors du traitement thermique.

On renvoie aux figures des dessins annexés représentant la micrographie d'une pièce, afin de montrer l'importance du taux de manganèse et de cuivre. La figure 1 montre une microstructure de fonderie, sans manganese, précipités « en aiguilles », type β, tandis que la figure 2 montre la monostructure avec manganèse, précipités « en écriture chinoise », type α.

Les figures 3, 4 et 5 montrent l'élimination des précipités de cuivre Al₂Cu.

Aux figures 3 et 4, le taux de cuivre est supérieur à 0,40%, ce qui entraine la présence de précipités Al₂Cu., La figure 4 montre un exemple où l'on peut observer les précipitations AlFeMnSi et Mg₂Si entourés de précipités Al₂Cu.

La figure 5 montre une teneur en cuivre comprise entre 0,20% et 0,40%, selon l'invention, montrant une absence de précipités Al₂Cu.,

## Revendications

1. Procédé d'obtention d'une pièce en alliage d'aluminium bas silicium, comprenant :
- du silicium à un taux compris entre 0,5 et 3 %,
- du magnésium à un taux compris entre 0,65 et 1 %,
- du cuivre à un taux compris entre 0,20 et 0,40 %,
- du manganèse à un taux compris entre 0,15 et 0,25 %,
- du titane à un taux compris entre 0,10 et 0,20 %, et
- du strontium à un taux compris entre 0 et 120 ppm,
le reste de l'alliage étant constitué d'aluminium et d'éventuelles impuretés,
selon lequel :
- on coule dans un moule ledit alliage pour obtenir la pièce,
- après la coulée, on démoule la pièce constituant une préforme encore chaude,
- on refroidit ladite préforme que l'on soumet ensuite à une opération apte à la réchauffer à une température comprise entre 470 °C et 550 °C,
- on positionne ladite pièce entre deux coquilles d'une matrice finissant une empreinte de dimensions sensiblement égales, mais inférieures à celle du moule,
- on presse fortement les deux coquilles l'une contre l'autre pour exercer sur la pièce disposée entre lesdites coquilles un effet combiné de pressage et de corroyage superficiel.

2. Utilisation d'une pièce obtenue par le procédé selon la revendication 1, dans le domaine de l'automobile.

3. Utilisation de l'alliage dans le procédé selon la revendication 1, dans le domaine de l'aéronautique.

## Patentansprüche

1. Verfahren zum Gewinnen eines Teils aus einer siliziumarmen Aluminiumlegierung, enthaltend:
- Silizium in einem Gehalt im Bereich von 0,5% bis 3%;
- Magnesium in einem Gehalt im Bereich von 0,65% bis 1%;
- Kupfer in einem Gehalt im Bereich von 0,20% bis 0,40%;
- Mangan in einem Gehalt im Bereich von 0,15% bis 0,25%;
- Titan in einem Gehalt im Bereich von 0,10% bis 0,20%; und
- Strontium in einem Gehalt im Bereich von 0 ppm bis 120 ppm;
wobei der Rest der Legierung aus Aluminium und eventuellen Verunreinigungen besteht,
wobei das Verfahren Folgendes umfasst:
- Gießen der Legierung in eine Form, um das Teil zu erhalten;
- nach dem Gießen Herausnahme des Teils, das einen noch heißen Vorformling bildet;
- Abkühlen des Vorformlings und dann Ausführen eines Arbeitsgangs an dem Vorformling, welcher dazu geeignet ist, diesen Vorformling wieder auf eine Temperatur zu erhitzen, die im Bereich von 470°C bis 550°C liegt;
- Positionieren des Teils zwischen zwei Schalen einer Pressform, die einen Hohlraum mit Abmessungen definiert, die im Wesentlichen gleich, jedoch kleiner als diejenigen der Form sind; und
- starkes Zusammenpressen der beiden Schalen, um auf das zwischen den Schalen angeordnete Teil eine kombinierte Press- und Oberflächenknetwirkung auszuüben.

2. Verwendung eines durch das Verfahren gemäß Anspruch 1 gewonnenen Teils im Kraftfahrzeugbereich.

3. Verwendung der Legierung bei dem Verfahren gemäß Anspruch 1 im Luftfahrtbereich.

## Claims

1. A method of obtaining a part made of low-silicon aluminum alloy, containing:
- silicon at a content lying in the range of 0.5% to 3%;
- magnesium at a content lying in the range of 0.65% to 1%;
- copper at a content lying in the range of 0.20% to 0.40%;
- manganese at a content lying in the range of 0.15% to 0.25%;
- titanium at a content lying in the range of 0.10% to 0.20%; and
- strontium at a content lying in the range of 0 ppm to 120 ppm;
the remainder of the alloy consisting of aluminium and possible impurities,
wherein the method comprises the steps of :
- casting said alloy in a mold so as to obtain the part;
- after the casting, demolding the part constituting a preform that is still hot;
- cooling said preform and then subjecting said preform to an operation adapted for reheating sais preform to a temperature lying in the range of 470°C to 550°C;
- positioning said part between two shells of a die that defines a cavity of dimensions substantially equal to but less than those of the mold; and
- strongly pressing the two shells together to exert on the part disposed between said shells a combined effect of pressing and surface kneading.

2. Use of a part obtained by the method according to claim 1, in the automobile sector.

3. Use of the alloy in the method according to claim 1, in the aviation sector.
